# EUROPÄISCHE PATENTSCHRIFT

(11) **EP 0 547 189 B1**
(45) Veröffentlichungstag und Bekanntmachung des Hinweises auf die Patenterteilung: **27.12.1996**
(21) Anmeldenummer: 92911743.0
(22) Anmeldetag: 24.06.1992
(51) Int. Cl.: D06M 11/50, D06M 11/55, D06B 3/04

(54) **VERFAHREN ZUM FILZFREI-AUSRÜSTEN VON WOLLE**
PROCESS FOR GIVING WOOL A FELT-FREE FINISH
PROCEDE POUR APPRET INFEUTRABLE DE LA LAINE

(30) Priorität: 03.07.1991 DE 4122010
(43) Veröffentlichungstag der Anmeldung: 23.06.1993
(73) Patentinhaber: SCHOELLER HARDTURM AG, CH-8005 Zurich (CH)
(72) Erfinder: HAEFELY, Hans, Rudolf, CH-8049 Zürich (CH); THIERSTEIN, Kurt, CH-8037 Zürich (CH)
(74) Vertreter: Troesch Scheidegger Werner AG
(86) Internationale Anmeldenummer: CH9200121
(87) Internationale Veröffentlichungsnummer: WO9301346

(56) Entgegenhaltungen:
- DE-A- 1 460 465
- FR-A- 2 359 233
- GB-A- 586 020
- GB-A- 603 379

## Beschreibung

Die vorliegende Erfindung betrifft ein Verfahren zum Filzfrei-Ausrüsten von Wolle resp. von Wollfasern.

Es ist allgemein bekannt, dass Wolle beim Waschen oder generell bei längerem Kontakt mit Wasser allmählich verfilzt, d.h., die einzelnen Fasern in Wollgeweben verlieren ihre Elastizität und kräuseln und das Textilmaterial wird verdichtet. Wollartikel müssen entsprechend entweder chemisch gereinigt werden, oder aber äusserst schonend gewaschen werden - sicherlich ungünstige Voraussetzungen in einer Zeit, wo möglichst universell und problemlos alle Artikel mit der Waschmaschine waschbar sein sollen.

Aus diesem Grunde ist die Anzahl von bekannten Filzfrei-Ausrüst-Verfahren von Wolle resp. von Wollfasern vielfältig und das wohl verbreitetste und bekannteste Ausrüstverfahren ist das sogenannte Chlor-Hercosett-Verfahren, welches vornehmlich auf Wollkammzügen angewendet wird, dessen Anwendung gute Resultate beim Filzfrei-Ausrüsten ergibt. Auf eine eingehende Würdigung dieses Verfahrens kann verzichtet werden, da dieses Verfahren in der einschlägigen Branche resp. aus der entsprechenden Literatur bestens bekannt ist. Die in der ersten Stufe dieses Verfahrens durchgeführte Chlorierung der Wollfasern ist aus umwelttechnischen Gründen je länger je problematischer, da in den Abwässern, resultierend aus der Chlorierungsstufe, absorbierte Chlorverbindungen, sogenannte AOX-Substanzen (= Absorbierbare, Organische Halogen-Verbindungen) anfallen. Die Auflagen des Gesetzgebers für die Zukunft in bezug auf zulässigen AOX-Anfall bei chemischen Anlagen sind derart, dass die weitere Verwendung des Chlor-Hercosett-Verfahrens in Frage zu stellen ist. Ein weiterer Nachteil dieses Verfahrens liegt im Verwenden eines Polyamidharzes in einer weiteren Verfahrensstufe, um den Filzfrei-Effekt zu verstärken und um an der mit Chlor behandelten Wollfaser den Wollfaserstamm zu schützen.

In der FR-2 359 233 wird eine Vorrichtung bzw. ein Verfahren zum kontinuierlichen Imprägnieren von Textilfäden beschrieben, wobei die Fäden je durch individuelle Rohre für den Beschichtungsvorgang geführt werden. Der Vorteil dieser Anlage bzw. dieser Prozessführung besteht darin, dass dadurch das Badvolumen reduziert werden kann und zudem eine reduzierte Luftdurchmischung an der Oberfläche des Bades stattfinden kann. Für das Ausrüsten von Fasersträngen, wie insbesondere das Filzfrei-Ausrüsten von Wollfasersträngen, ist die offenbarte Vorrichtung nicht geeignet, müssen doch während dem Behandlungsprozess genau einzustellende Konzentrationsgefälle definiert werden können bzw. muss es möglich sein, einen genau definierten Konzentrationsabfall im Behandlungsbad mit fortschreitender Behandlungsdauer einstellen zu können. Für das Filzfreiverfahren mit Kaliumpermanganat ist es zwingend, dass das neu in die Flotte eintretende Fasermaterial zu jeder Zeit mit Flotte derselben Anfangskonzentration in Berührung kommen und beim Verlassen dieser Vorrichtung die verbrauchte Umgebungsflotte der austretenden Wolle eine konstante Endkonzentration (gegen Null) aufweisen muss.

Die in der FR-2 359 233 vorgeschlagene Anlage eignet sich insbesondere für das Behandeln von Textilbahnen mit Behandlungslösungen, welche keine oder nur eine sehr schwache chemische Reaktion mit dem durchgezogenen Fasergut zeigen, d.h. die Konzentration der Behandlungslösung ändert sich nicht oder nur geringfügig, wie dies beim kontinuierlichen Imprägnieren oder Färben der Fall ist. Muss eine stärkere Interaktion zwischen der so aufgebrachten Flotte und dem Textilgut stattfinden, erfolgt diese ausserhalb des Auftraggerätes, z.B. in einem anschliessenden Erhitzer, Trockner oder Dämpfer.

Auf dem Hintergrund dieser Nachteile wurde die enzymatische Behandlung von Wolle entwickelt, wozu auf den Artikel von H.R. Haefely, Textilveredelung 24, (1989), 7,8, Seiten 271 - 276, verwiesen wird. Wohl kann mittels dieses "Enzym-Verfahrens" auf die Verwendung des unerwünschten Polyamides verzichtet werden, jedoch hat es sich in der Praxis gezeigt, dass eine chemische Vorbehandlung der Wolle in einer ersten Stufe, wenn auch mit stark reduziertem Effekt, nach wie vor notwendig ist.

In der GB-PS 586 020 wird vorgeschlagen, Wolle oder Wollfasern in einer sauren Lösung von Kaliumpermanganat mit einem pH-Wert < 2, vorzugsweise in einem pH-Bereich von 1,5 - 1,7 während einer Dauer von 1 - 2 Minuten bei einem Flottenverhältnis von 1 kg Wolle zu 14 Liter Flotte zu behandeln. Allerdings hat es sich gezeigt, dass diese Behandlung nur dann zu akzeptablen Resultaten führt, wenn entweder die Wolle vor der Behandlung intensiv gewaschen wird, oder aber mit einem Benetzungsmittel versehen ist, damit in der kurzen Behandlungszeit von ca. 1 Minute die Wollfaser ganzheitlich von der Benetzungslösung durchdrungen wird. In der Praxis hat sich das beschriebene Verfahren nicht bewährt, da eine Anreicherung der aus der Wolle ausgewaschenen Benetzungsmittel zu einer Behinderung der Filzfrei-Ausrüstung durch übermässige Braunsteinausfällungen und entsprechende Unegalität geführt hat. Zudem eignet sich das in der GB-PS 586 020 beschriebene Verfahren nicht für kontinuierliche Prozesse. Es werden deshalb nur Beispiele von diskontinuierlichen Chargen-Behandlungen angegeben.

Es ist daher eine Aufgabe der vorliegenden Erfindung ein kontinuierliches Filzfrei-Ausrüstverfahren vorzuschlagen, dessen Effizienz im Filzfrei-Ausrüsten den heute bekannten Verfahren entspricht, in welchen aber ganz auf eine chemische Vorbehandlung mittels Chlor verzichtet werden kann.

Erfindungsgemäss wird diese Aufgabe mittels eines Verfahrens gemäss dem Wortlaut nach Anspruch 1 gelöst. Erfindungsgmäss wird vorgeschlagen, die Wolle resp. die Wollfasern zum Filzfrei-Ausrüsten mit einer im wesentlichen stark sauren, wässrigen Lösung von Kaliumpermanganat kurzzeitig zu behandeln.

Wohl ist es aus der Vergangenheit bekannt, Kaliumpermanganat in alkalischer Lösung oder aber zusammen mit Natriumhypochlorid für das Filzfrei-Ausrüsten von Wolle zu verwenden. Derartige Verfahren auf Basis von Kaliumpermanganat wurden aber weitgehendst durch das Chlor-Hercosett-Verfahren abgelöst, da die Filzfrei-Ausrüst-Wirkung bei grösst möglicher Schonung der Wolle zu schwach war. offensichtlich war die oxidative Wirkung des Kaliumpermanganats in alkalischer Umgebung resp. zusammen mit Natriumhypochlorid nicht ausreichend, um die Wolle resp. die Wollfasern derart filzfrei auszurüsten, dass sie den heutigen geforderten Standards bei Waschvorgängen genügen. Wohl wurde versucht, Kaliumpermanganat auch in saurem Medium zu verwenden, doch war die Filzfrei-Ausrüst-Wirkung derart, dass bei ausreichendem Filzfrei-Ausrüsten die Faser zu stark geschädigt war.

Erfindungsgemäss und überraschenderweise hat es sich aber nun gezeigt, dass bei Verwendung von entsprechend mässig konzentrierter, stark saurer (ph <1), wässriger Kaliumgermanganatlösung und äusserst kurzzeitiger Behandlung der Wolle resp. der Wollfaser dieselbe, gemäss den bekannten und geforderten Standards filzfrei ausgerüstet werden kann, ohne dass der Faserstamm verletzt wird.

Vorzugsweise beträgt dabei die Konzentration des Kaliumpermanganates in der Reaktionslösung 0,5 - 3 gr Kaliumpermanganat pro Liter Lösung, währenddem die Konzentration an technisch konzentrierter Schwefelsäure (52 %) 15 - 40 gr pro Liter Lösung beträgt.

Die Behandlungszeit resp. die Kontaktzeit der wässrigen Kaliumpermanganatlösung mit der Wolle resp. den Wollfasern beträgt 5 - 20 Sek., vorzugsweise 5 - 10 Sek..

Weitere bevorzugte Verfahrensbedingungen sind in den Ansprüchen 2 - 8 charakterisiert.

Bei der Anwendung der erfindungsgemäss definierten Verfahren hat es sich je nach dem, welche Wollqualität, resp. Wollprovenienz behandelt wird, gezeigt, dass es gegebenenfalls vorteilhaft ist, die kurzzeitige Behandlung mit stark saurer, wässriger Lösung von Kaliumpermanganat wiederholt durchzuführen, wobei die Wolle bzw. die Wollfasern nach jeder Behandlung jeweils mit einem Reduktionsmittel, wie beispielsweise Natriumsulfit zu behandeln ist bzw. zu reinigen ist um entstandenen Braunstein zu entfernen.

Im weiteren wird bevorzugt vorgeschlagen, dass das Filzfrei-Ausrüsten der Wolle resp. der Wollfasern dadurch erfolgt, dass dieselben, vorzugsweise in Form von Wollkammzügen, zusammen mit einer im wesentlichen stark sauren, wässrigen Kaliumpermanganatlösung durch eine im wesentlichen geschlossene Durchlaufrinne resp. einen Durchlaufkanal mit Ein- und Austrittsöffnung hindurchgeführt wird (werden). Wichtig resp. wesentlich dabei ist, dass die Packungsdichte der Wollkammzüge in der Durchlaufrinne resp. dem Kanal derart ist, dass die Reaktionslösung im wesentlichen mit einer konstanten Relativ-Geschwindigkeit zum Wollkammzug mittransportiert wird. Entsprechend wird bevorzugt ein Flottenverhältns in der Durchlaufrinne gewählt, das 6 - 9 1/kg Wolle beträgt.

Eine entsprechend bevorzugte Ausführungsvariante eines derartigen Reaktionsablaufes resp. einer derartigen Filzfrei-Ausrüstung von Wolle resp. von Wollkammzügen ist gemäss dem Wortlaut nach einem der Ansprüche 9 oder 10 charakterisiert.

Für die Durchführung der oben angeführten, bevorzugten Ausführungsvarianten wird erfindungsgemäss eine Vorrichtung gemäss dem Wortlaut nach Anspruch 11 vorgeschlagen.

Für die Durchführung des im wesentlichen kontinuierlichen Filzfrei-Ausrüstens der Wolle mittels der erfindungsgemässen Reaktionslösung wird eine Reaktionseinrichtung vorgeschlagen, welche gekennzeichnet ist durch:
- eine Einzugseinrichtung für das Einziehen der Wolle resp. des Wollkammzuges und das Beschicken mit der erfindungsgemässen Reaktionslösung, und
- anschliessend an die Einzugseinrichtung eine im wesentlichen geschlossene Durchlaufrinne resp. einen Durchlaufkanal mit Ein- und Austrittsöffnung für das Hindurchführen des zu behandelnden Gutes zusammen mit der Reaktionslösung.

Bevorzugte Ausführungsvarianten der erfindungsgemässen Vorrichtungen für die Durchführung des erfindungsgemässen Verfahrens sind in den Ansprüchen 12 und 13 charakterisiert.

Die Erfindung wird nun anschliessend, beispielsweise und unter Bezug auf die beigefügten Figuren näher erläutert. Dabei zeigen:
- Fig.1: zeigt als Vergleichsbeispiel einen Durchlaufkanal im Längsschnitt;
- Fig. 1a: den Durchlaufkanal von Fig. 1 im Querschnitt entlang der Linie I-I;
- Fig. 2: einen als weiteres Beispiel im Längsschnitt dargestellten Durchlaufkanal;
- Fig. 3: im Längsschnitt eine erfindungsgemäße, halbkreisförmig ausgebildete Durchlaufrinne, gebildet durch ein muldenartiges Behältnis mit einem darin angeordneten Rotationskörper,
- Fig. 4: die Vorrichtung gemäss Fig. 2 im Querschnitt entlang der Linie II-II; und
- Fig. 5: im Längsschnitt zwei nacheinander angeordnete Vorrichtungen gemäss Fig. 3.

In Fig. 1 ist im Längsschnitt und schematisch der Reaktionsablauf des erfindungsgemässen Filzfrei-Ausrüstens von Wolle resp. von Wollkammzügen in einer erfindungsgemässen Durchlaufrinne resp. einem geschlossenen Durchlaufkanal dargestellt.

Für das Filzfrei-Ausrüsten eines Wollkammzuges 1 wird vorab in einem separaten Mischgefäss resp. -rohr 5 eine stark saure, wässrige Kaliumpermanganatlösung erzeugt. Dazu werden eine wässrige Kaliumpermanganatlösung 2a, zusammen mit einer wässrigen Schwefelsäurelösung 2b, enthaltend ein Benetzungsmittel, wie beispielsweise Aethylenoxydaddukte, in das Mischbecken 5 geführt und kurzzeitig zu einer homogenen Reaktionslösung 7 gemischt. Diese wird anschliessend umgehend einem Einzugsbecken 3 zugeführt, wo die Lösung 7 in Kontakt mit dem Wollkammzug 1 gebracht wird. Es ist wichtig, dass die Schwefelsäurelösung 2b, enthaltend das Benetzungsmittel mit der Kaliumpermanganatlösung 2a, erst kurz vor dem Kontakt mit dem Wollkammzug 1 zusammengeführt und gemischt wird, da das Kaliumpermanganat die Wirksamkeit des Benetzungsmittels relativ rasch negativ beeinflusst resp. dieses oxidiert. Andererseits wäre ein direktes Zuführen der Schwefelsäurelösung 2b und der Kaliumpermanganatlösung 2a in das Einzugsbecken 3 insofern ungünstig, da in diesem Fall die Homogenität der Lösung nicht unbedingt gewährleistet ist, wodurch die Egalität des Ausrüstvorganges der Wolle nicht gewährleistet wäre.

In einem bevorzugt gewählten Ausführungsbeispiel wurde von einer Kaliumpermanganatlösung 2a ausgegangen, deren Konzentration 50 gr KMnO₄/l beträgt. Die Konzentration der zugeführten Schwefelsäurelösung 2b beträgt 35 gr technisch konzentrierte Schwefelsäure (62 %) pro Liter Lösung. Das Mischungsverhältnis zwischen den Strömen 2a und 2b beträgt im gewählten Beispiel 1:18. In einem weiteren Beispiel wurde der Schwefelsäurelösung zusätzlich ca. 2 gr/l einer Polyphosphonsäure beigefügt. Diese verhindert die Ausfällung von Braunstein (MnOz), wodurch überhaupt erst eine korrekte Oberflächenbehandlung möglich wird.

Der Wollkammzug 1 wird nun über eine beispielsweise angetriebene Transportwalze 9 zusammen mit der Reaktionslösung durch eine Eintrittsöffnung 11 in einen geschlossenen Durchlaufkanal 13 geführt, welcher, wie in Fig. la dargestellt, einen rechteckigen Querschnitt aufweist. Für eine gute Benetzung der Wolle beim Einzug in den Durchlaufkanal 13 ist die Lösung, wie oben angeführt, vorzugsweise mit einem handelsüblichen Benetzungsmittel versetzt. Da die Packungsdichte des Wollkammzuges in der Durchlaufrinne 13 relativ gross ist, wird gleichzeitig die Reaktionslösung 7 zusammen mit dem Wollkammzug zur Austrittsöffnung 15 der Durchlaufrinne resp. des geschlossenen Kanals gefördert. Im vorliegenden Beispiel beträgt die Packungsdichte ca. 100 gr Wolle pro Liter Kanalvolumen, und das gewählte Flottenverhältnis beträgt ca. 6,5 l Reaktionslösung pro kg Wolle.

Beim Verlassen der Durchlaufrinne resp. des geschlossenen Kanals 13 bei der Austrittsöffnung 15 wird der Wollkammzug 1 über Abzugswalzen 17 abgezogen und gleichzeitig die darin vorhandene ausreagierte Reaktionslösung abgequetscht. Die ebenfalls aus der Rinne 13 austretende Reaktionslösung gelangt über einen Rand 19 in ein Auffangbecken 21, in welchem die verbrauchte Reaktionslösung 23 aufgefangen wird. Diese wird anschliessend über eine Leitung 25 entweder wieder aufkonzentriert und dem Einzugsbecken 3 zugeführt, oder aber anderweitig verwertet oder neutralisiert dem Abwasser zugeführt.

Durch das konstante Mitfördern von Reaktionslösung 7 durch die Durchlaufrinne resp. den geschlossenen Kanal 13 muss dem Einzugsgefäss 3 kontinuierlich frische Reaktionslösung 5 zugeführt werden, wodurch auch ohne entsprechende Regelung ein weitgehendst konstantes Konzentrationsgefälle durch die ganze Vorrichtung hindurch gewährleistet wird. Durch die relativ hohe Packungsdichte des zu behandelnden Wollkammzuges in der Durchlaufrinne wird weiter ein konstantes Flottenverhältnis entlang der ganzen Reaktionsstrecke gewährleistet. Im gewählten Beispiel beträgt die dem Einzugsgefäss 3 kontinuierlich zugeführte Menge Reaktionslösung 7 ca. 4,4 l/min. währenddem gleichzeitig 656 gr Wolle pro Minute durch die Durchlaufrinne 13 hindurchgeführt werden.

Es versteht sich nun von selbst, dass die Reaktionszeit resp. die Kontaktzeit der Reaktionslösung mit der Wolle durch entsprechende Länge des Kanals resp. der Rinne 13 und/oder durch die Transportgeschwindigkeit, mit welcher der Wollkammzug 1 durch die Rinne resp. den Kanal 13 hindurchgeführt wird beeinflusst werden kann. So kann beispielsweise die Kontaktzeit resp. die Reaktionszeit nur einige Sekunden, wie beispielsweise 5 - 10 sek. betragen.

Ein weiterer Vorteil der erfindungsgemässen Vorrichtung liegt darin, dass das Volumen der Reaktionslösung sehr klein gehalten werden kann, d.h. auf 1 kg Wollkammzug kann beispielsweise mit einer Behandlungsflotte im Volumen von 5 - 12 1 gearbeitet werden. Selbstverständlich ist dieser Wert von der Packungsdichte in der Durchlaufrinne abhängig.

Wesentlich für das erfindungsgemässe Filzfrei-Ausrüsten ist, dass die Wolle resp. der Wollkammzug beim Einlauf resp. im Einzugsgefäss vollständig mit der Chemikalienlösung benetzt wird, und dass während dem Durchlauf der Wolle durch den geschlossenen Kanal bis zur Austrittsöffnung 15 die Reaktion so weit erfolgt ist, dass die chemische Behandlung der äussersten Schicht der einzelnen Wollfasern, resp. Wollhaare, der sogenannten Cuticula, weitgehendst entsprechend den Forderungen für ein Filzfrei-Ausrüsten abgeschlossen ist, währenddem der eigentliche Faserstamm, resp. der Cortex noch nicht durch die Reaktionslösung angegriffen worden ist. Für ein möglichst egales Filzfrei-Ausrüsten der Wolle ist es auch wichtig, dass das Flottenverhältnis entlang des ganzen Kanals konstant eingehalten werden kann, wozu es notwendig ist, dass der Zulauf 7 an Reaktionslösung resp. an Flotte der Zulieferung von Wollkammzug 1 entspricht. Durch entsprechende Wahl der Packungsdichte kann weiter sichergestellt werden, dass die Relativgeschwindigkeit von Flotte zu Wolle innerhalb des Kanales 13 konstant eingehalten werden kann.

Während dem oben beschriebenen Filzfrei-Ausrüst-Reaktionsablauf ist es gelegentlich möglich, dass sich in der Flotte Manganoxyde resp. sogenannter Braunstein bildet, der ausgefällt wird und sich beispielsweise im Wollkammzug und im Behandlungsaggregat festsetzen kann. Wohl hat es sich gezeigt, dass durch die Verwendung der Schwefelsäure in Kombination mit Polyphosphonsäure-Produkten die Braunsteinbildung in der Flotte stark reduziert wird. Trotzdem ist es notwendig, den Wollkammzug anschliessend an die oben beschriebene Reaktionsstufe nachzubehandeln, was in bekannter Art und Weise mittels Reduktionsmitteln erfolgen kann.

Gelegentlich kann je nach Beschaffenheit der Wollqualität und der Beschaffenheit und Menge der Faserbegleit-Stoffe die Braunstein-Bildung auf der Wolle sogar dazu führen, dass die Filzfrei-Ausrüstung nur ungenügend ist, da die Reaktion mit Kaliumpermanganat gehemmt ist. Es kann daher vorteilhaft sein, die kurzzeitige Behandlung mit stark saurer Kaliumpermanganat-Lösung wiederholt anzuwenden, beispielsweise durch Hintereinander-Schalten der erfindungsgemässen Vorrichtung, wie in den Figuren dargestellt. Dabei muss zwischen die Filzfrei-Behandlungsprozesse jeweils eine Reinigungsstufe zwischengeschaltet werden, wobei Reinigung bzw. das "Auswaschen" von Braunstein mittels üblichen Reduktionsmitteln erfolgt, wie beispielsweise mittels Natrium-Bisulfit.

Mittels der in Fig. 1 dargestellten, erfindungsgemässen Reaktionsvorrichtung ist es im übrigen auch möglich, irgendwelche textile oder auch nicht textile, faserartige Züge oder Stränge mit einer Reaktionslösung zu behandeln, welche eine hohe Reaktionsgeschwindigkeit mit dem zu behandelnden textilen oder nicht textilen Gut aufweisen. Dabei ist es wichtig, dass die Reaktion nur auf die äusserste Schicht der Fasern resp. einzelnen Fibrillen des textilen oder nicht textilen Gutes begrenzt wird, nicht aber beispielsweise, wie oben erwähnt, der Faserstamm (Cortex) durch die Reaktionslösung attackiert wird.

Die in Fig. 1 dargestellte, erfindungsgemässe Reaktionsvorrichtung hat im übrigen auch den grossen Vorteil, dass keine Pump- oder Fördervorrichtungen für das Fördern der Reaktionslösung vorzusehen sind, da diese in Folge der eingestellten Packungsdichte durch das Fördern des zu behandelnden textilen Gutes mitgefördert wird. So zeigt Fig. 1 deutlich, dass die endständige Ueberlaufkante 19 ein wesentlich höheres Niveau aufweist, als die Reaktionslösung im Einzugsbecken 3. Wäre beispielsweise die Packungsdichte zu klein gewählt, oder aber im Falle einer nicht geschlossenen Durchlaufrinne, würde die Reaktionslösung ständig rückwärts fliessen und ein Mitfördern der Reaktionslösung mit dem textilen Gut wäre gar nicht möglich.

In Fig. 2 wiederum ist eine weitere Ausgestaltung einer erfindungsgemäss vorgeschlagenen Reaktionsrinne resp. des geschlossenen Kanales 13 dargestellt, wobei nun die Durchlaufrinne nicht mehr geradlinig nach oben steigend ausgebildet ist, sondern in Transportrichtung des zu behandelnden Wollkammgutes 1 halbkreisförmig ausgebildet ist. Sowohl Einzugsbecken wie Abzugsvorrichtung sind im wesentlichen analog der Vorrichtung in Fig. 1 ausgebildet, wobei jedoch am Ende des Durchlaufkanales 13 in Fig. 2 ein Auffangbecken 15 vorgesehen ist, mit einer Ablaufrinne 19.

Der Vorteil der Reaktionsvorrichtung gemäss Fig. 2 liegt darin, dass in Folge des sehr grossen Krümmungsradius der Durchlaufrinne 13 die Reibung des Wollkammzuges 1 stark vermindet wird. Die Reibung, verursacht durch die Zugwirkung mittels der Rollen 17, kann weiter vermindert werden, indem die Wandungen in der Durchlaufrinne 13 Längsrillen aufweisen.

In Fig. 3 ist eine weitere bevorzugte Ausführungsvariante der erfindungsgemässen Vorrichtung gemäss Fig. 2, wieder im Längsschnitt, dargestellt. Ausgegangen wird von einem muldenartigen, einen halbkreisförmigen Boden aufweisenden Behältnis 12, wobei der Boden weitgehend kreisrund ausgebildet ist. In der feststehenden Mulde 12 eingelassen ist ein geschlossener Rotationskörper 41, dessen Rotationsachse 43 im Mittelpunkt des kreisförmigen Bodens der Mulde 12 angeordnet ist und mit der Mulde derart verbunden ist, dass der Rotationskörper 41 frei drehbar ist. Dabei ist es wesentlich, dass der Radius r des Rotationskörpers 41 kleiner ausgebildet ist als der innere Radius R des Behältnisbodes 10. Durch das Anordnen des Rotationskörpers 41 in der Mulde 12 ergibt sich nun durch die periphere Oberfläche 45 des Rotationskörpers 41 und die innere Bodenoberfläche 10 der Mulde 12 die erfindungs-gemäss beschriebene Durchlaufrinne resp. der geschlossene Kanal 13, welcher wiederum dazu dient, dass der Wollkammzug 1 von der Eintrittsöffnung 11 zur Austrittsöffnung 15 gefördert werden kann. Die Mulde 12 weist endständig, der Eintrittsöffnung 11 vorgeschaltet, eine Auskragung 3 auf, welche das Einzugsbecken bildet, sowie der Austrittsöffnung 15 nachgeschaltet, einen Ueberlaufrand 16 resp. eine Ueberlaufrinne 19, für das Abführen der Reaktionslösung. Im übrigen ist die Funktionsweise der Rotationsvorrichtung gemäss Fig. 3 analog der Vorrichtung gemäss Fig. 1.

In Fig. 4 ist die Rotationsvorrichtung gemäss Fig. 3 entlang der Linie II-II im Querschnitt dargestellt, wobei deutlich sichtbar wird, dass der Rotationskörper 41 im muldenartigen Behältnis 12 derart angeordnet ist, dass er letzteres praktisch ausfüllt, trotzdem aber frei rotationsfähig ist. Am unteren Ende des Rotationskörpers 41 ist die Durchlaufrinne resp. der geschlossene Kanal 13 sichtbar, durch welchen das Wollgut 1 gefördert wird.

Je nach der Ausbildung des zu behandelnden, resp. des zu fördernden Gutes ist es möglichweise ausreichend, dass der Rotationskörper 41 frei drehbar ist. Falls die Wollkammzüge sehr lose ausgebildet sind, resp. leicht reissbar sind, ist es möglich den Rotationskörper resp. die Rotationstrommel 41 synchron mit den Abzugsrollen 17 anzutreiben. Weiter ist es möglich, die Oberfläche 45 der Tromme 41 mit Querrillen zu versehen, währenddem der Boden 10 des muldenartigen Behältnisses 12 vorzugsweise Längsrillen aufweist. Letztendlich zu Reinigungszwecken ist es vorteilhaft, am unteren Ende der Mulde 12 eine Abzugsvorrichtung 14 anzuordnen, damit die Rinne resp. der Kanal 13 entleert werden kann.

Mit der Vorrichtung gemäss den Fig. 3 und 4 kann im wesentlichen mit denselben Reaktionsbedingungen, wie in bezug auf Fig. 1 erwähnt, gearbeitet werden. Im wesentlichen gelten dieselben Anforderungen und Reaktionsbedingungen, wie unter Fig. 1 angeführt. Im weiteren sei auf das folgende Beispiel verwiesen:

### Beispiel eines 1:1 Prototypen einer Rotationsvorrichtung gemäss Figuren 3 und 4 für die Durchführung von Betriebsversuchen.

Für die Durchführung von Betriebsversuchen für die Filzfrei-Ausrüstung von Wollkammzügen wurde ein Prototyp verwendet mit den nachfolgenden Abmessungen:
r = 50,0 cm;
R = 51,2 cm;
dadurch resultierende Höhe des Reaktionskanales 13: 1,2 cm;
Breite der Rotationswalze resp. des Rotors 41: 61,3 cm;
Länge des Reaktionskanales: 122 cm (der Kanal erstreckt sich über einen Winkelabschnitt von 138,5°);
Querschnitt des Reaktionskanales: 75,7 cm².

Im Längsschnitt gemäss Fig. 3 ergeben sich folgende Flächenabschnitte:
Einlaufbereich gemäss Referenzzahl 3: 170 cm²;
Durchlaufrinne resp. Kanal 13: 147 cm²;
Auslaufbereich gemäss Referenzzahl 16: 31 cm².

Für Versuchszwecke wurde ein Wollkammzug verwendet mit folgenden Kennzahlen:
Anzahl einzelne Bänder: 36;
Gewicht eines einzelnen Bandes: 20 g/m;
Gewicht des gesamten Kammzuges: 720 g/m;
Tauchlänge des Kammzuges in der Vorrichtung gemäss Fig. 4: 155 cm, wovon 24 cm im Einlaufbereich, 122 cm im Reaktionskanal und 9 cm im Auslaufbereich.
Vliesgewicht im Tauchbereich: 1,12 kg;
Vliesvolumen im Tauchbereich: 0,86 l;
Vliesgewicht im Reaktionskanal 13: 878 g;
Vliesvolumen im Reaktionskanal 13: 0,68 l;
Kammzugdichte im Kanalbereich 13: 0,095 g/cm³.

Ausrüstversuche wurden unter den folgenden Bedingungen durchgeführt:
Flottenvolumen ohne Kammzug: 21,4 l;
Flottenvolumen mit eingeführten Wollkammzügen: 20,5 l;
Flottenvolumen ohne Wolle im Reaktionskanal 13: 9,28 l;
Flottenvolumen im Kanal 13 mit eingeführtem Kammzug: 8,6 l.

Damit ergeben sich folgende Flottenverhältnisse:
bezogen auf Gesamtanlage = 18,3 l/kg Wolle;
bezogen auf Reaktionskanal 13: 9,8 l/kg Wolle.

Anlagebetriebsbedingungen:

**Tab. 1:**

| Kammzug-Geschw. | Kammzug-Durchsatz | Flotten-Durchsatz | Verweilzeit Tauchbereich |
|---|---|---|---|
| (m/min) | (kg/min) | (l/min) | (sec) |
| 4,0 | 2,88 | 22,5 | 23,2 |
| 5,0 | 3,60 | 28,1 | 18,6 |
| 6,0 | 4,32 | 33,7 | 15,5 |
| 7,0 | 5,04 | 39,3 | 13,3 |
| 8,0 | 5,76 | 44,9 | 11,6 |

Das Geschwindigkeitsverhältnis von Kammzug zu Reaktionsflotte ist weitgehendst konstant.

Tourenzahlen des Rotationsrotors 41 (Umfang = 3,14 m):

**Tab.2**

| Kammzug-Geschw. | Tourenzahl |
|---|---|
| (m/min.) | (-/min) |
| 4,0 | 1,27 |
| 6,0 | 1,91 |
| 8,0 | 2,55 |

Mit den oben angeführten Betriebsbedingungen und der erfindungsgemäss vorgeschlagenen Vorrichtung wurden Wollkammzüge mit verschiedenen Oxydationsmittellösungen filzfrei ausgerüstet, wie beispielsweise gemäss dem erfindungsgemäss definierten Verfahren mit Permanganatlösung, etc. Schlussendlich ist es eine Frage der Optimierung, unter Berücksichtigung des gewählten Oxydationsmittels, der gewählten Konzentration, des eingestellten PH-Bereiches, etc., wie die erfindungsgemässe Vorrichtung zu betreiben ist resp. die Betriebsdaten zu wählen sind.

Auch die Vorrichtung gemäss den Fig. 3 und 4 ist analog der Vorrichtungen gemäss Fig. 1 und 2 universell überall dort einsetzbar, wo ein textiles oder nicht textiles Gut kurzzeitig mit einer hoch reaktiven Reaktionslösung ausgerüstet werden muss, wobei die Reaktion nur an der Oberfläche des Gutes zu erfolgen hat.

In Fig. 5 sind im Längsschnitt zwei Vorrichtungen gemäss Fig. 4 nacheinander angeordnet dargestellt. Der Wollkammzug 1 wird über den Einzug resp. die Auskragung 3 in die Reaktionslösung 7 eingetaucht und über die Eintrittsöffnung 11 in einen ersten halbkreisförmigen Reaktionskanal 13a eingezogen. Dieser Durchlaufkanal 13a wird durch ein erstes, einen halbkreisförmigen Boden aufweisendes Behältnis 12a und den entsprechend darin rotierenden Rotationskörper 41a gebildet, der um die Rotationsachse 43a rotiert. Nach Durchlaufen dieses ersten Reaktionskanals 13a wird der Kammzug über eine Schulter 51 in einen daran anschliessenden Reaktionskanal 13b geführt, der entsprechend durch ein zweites, einen halbkreisförmigen Boden aufweisendes Behältnis 12b und den darin rotierenden entsprechenden Rotationskörper 41b gebildet wird. Analog der Vorrichtung gemäss Fig. 3 verlässt der Wollkammzug den Durchlaufkanal 13b über die Auslassöffnung 15 und wird in den Abzugswalzen oder Rollen 17 abgezogen, in welchen die Reaktionslösung abgequetscht wird. Die Reaktionslösung selbst wird über den Ueberlaufrand 16 abgeführt.

Durch das nacheinander Anordnen derartiger halbkreisförmiger Behältnisse ist es möglich, die Durchlaufgeschwindigkeit des Wollkammzuges erheblich zu steigern und gleichzeitig die Kontaktzeit durch Verlängerung des Reaktionsweges konstant zu halten. Selbstverständlich ist es je nach Anforderungen und Bedürfnissen auch möglich, drei oder mehr derartige Vorrichtungen aneinanderhängend anzuordnen. Dasselbe gilt selbstverständlich auch für die Vorrichtungen, dargestellt in den Figuren 1 bis 4.

Falls notwendig, ist es sogar möglich, zwischen die verschiedenen nacheinander angeordneten Vorrichtungen jeweils einen Reinigungsprozess zwischenzuschalten, mittels welchem entstandener Braunstein, beispielsweise mit Natriumbisulfitlösung, von der Wolle entfernt wird. Selbstverständlich ist es auch möglich ein x-beliebiges anderes Reduktionsmittel zu verwenden, um die Wolle von Braunstein zu reinigen.

Nachfolgend an die Reaktionen in den Fig. 1 bis 5 ist es selbstverständlich möglich den Wollkammzug gemäss den bekannten Verfahren mit einem Polyamidharz oder mittels einem Enzym zu behandeln, um die Filzfreiheit des Wollgutes weiter zu verbessern. Der gemäss den Fig. 1 bis 5 dargestellte, schematische Reaktionsablauf kann selbstverständlich in x-beliebiger Art und Weise abgeändert resp. variiert oder modifiziert werden. Letztendlich ist es eine Frage der Optimierung, ob die Konzentration der Reaktionslösung an Kaliumpermanganat und Schwefelsäure höher gewählt wird, währenddem die Reaktionszeit verkürzt wird, oder aber ob mit weniger konzentrierter Lösung gearbeitet werden soll, währenddem entsprechend die Reaktionszeit erhöht wird. Auch die Temperaturführung ist schlussendlich eine Frage der Optimierung. Erfindungswesentlich ist, dass das Wollgut mit einer im wesentlichen wässrigen, relativ stark sauren Kaliumpermanganatlösung kurzzeitig behandelt wird, wobei die Reaktionslösung vorzugsweise ein Benetzungsmittel beinhaltet.

Die in den Figuren 1 bis 5 dargestellten beispielsweise ausgebildeten Reaktionsvorrichtungen können selbstverständlich in x-beliebiger Art und Weise abgeändert oder modifiziert werden. So ist es beispielsweise möglich, durch entsprechende Ausbildung der Wandungen der Vorrichtungen gemäss den Figuren 1 bis 5 den Durchlaufkanal rund auszubilden. Auch der Einzug resp. der Abzug zu den Vorrichtungen gemäss den Figuren 1 bis 5 können in x-beliebiger Art und Weise modifiziert werden, handelt es sich doch dabei um übliche Transport- resp. Zu- oder Abführtechniken, die nicht Bestandteil der vorliegenden Erfindung sind. Auch das Mischen und Zuführen der Reaktionslösung, wie auch das Abführen, das allfällige Aufkonzentrieren oder Regeln der Konzentration in der Reaktionslösung ist bekannte Technik und wird in der vorliegenden Erfindung nicht weiter beschrieben. Ebenfalls ist es möglich, die erfindungsgemäss beschriebenen Vorrichtungen in x-beliebigen Materialien herzustellen, wobei vorzugsweise transparente Kunststoffmaterialien, wie beispielsweise Polyacryl, Polycarbonat oder Polyamid, verwendet werden, wobei selbstverständlich das zu verwendende Material entsprechend der gewählten Reaktionslösungen eine ausreichende Chemikalienbeständigkeit aufweisen muss. Aber selbstverständlich ist es auch mögich, die Vorrichtungen aus rostfreiem Stahl, Aluminium, Glas oder anderen Materialien herzustellen.

## Patentansprüche

1. Verfahren zum kontinuierlichen Filzfrei-Ausrüsten von Wolle oder Wollfasern auf Basis von Kaliumpermanganat in saurem Milieu, dadurch gekennzeichnet, dass die Wolle oder Wollfasern durch eine stark saure, wässrige Reaktionslösung von Kaliumpermanganat mit einem pH-Wert < 1 geführt und dabei behandelt wird (werden), wobei die Behandlungszeit 5 bis 20 Sek. beträgt und die beim Behandeln verbrauchte und durch die zu behandelnde oder behandelte Wolle oder Wollfasern mitgeführte Reaktionslösung abgezogen wird und kontinuierlich durch unverbrauchte Reaktionslösung ersetzt wird.

2. Verfahren nach Anspruch 1, dadurch gekennzeichnet, dass die wässrige Reaktionslösung, welche der Wolle oder den Wollfasern zugesetzt wird, eine Konzentration von Schwefelsäure in der Lösung im Bereich von 15 bis 40 g konzentrierte, technische Schwefelsäure (ca. 62%) pro Liter Lösung aufweist sowie eine Konzentration von 0,5 bis 5 g Kaliumpermanganat pro Liter wässriger Lösung.

3. Verfahren nach einem der Ansprüche 1 oder 2, dadurch gekennzeichnet, dass der stark sauren, wässrigen Lösung von Kaliumpermanganat vor der Behandlung der Wolle oder der Wollfasern 1,5 bis 4,5 g einer Polyphosphonsäure pro Liter Kaliumpermanganatlösung beigemischt wird.

4. Verfahren nach einem der Ansprüche 1 bis 3, dadurch gekennzeichnet, dass vor der Behandlung der Wolle oder der Wollfasern ein Teil der wässrigen Lösung von Kaliumpermanganat mit einer Konzentration von 5 g pro Liter Lösung mit 4,6 Teilen einer wässrigen Lösung von 35 g konzentrierter bzw. technisch konzentrierter Schwefelsäure pro Liter Lösung gemischt werden.

5. Verfahren nach einem der Ansprüche 1 bis 4, dadurch gekennzeichnet, dass das Filzfrei-Ausrüsten der Wolle oder der Wollfasern mit der stark sauren, wässrigen Kaliumpermanganat-lösung in einem Flottenverhältnis im Bereich von 5 bis 12 Liter Lösung pro kg. Wolle oder Wollfasern erfolgt.

6. Verfahren nach einem der Ansprüche 1 bis 5, dadurch gekennzeichnet, dass die Behandlung bei Raumtemperatur oder leicht erhöhter Temperatur erfolgt.

7. Verfahren nach einem der Ansprüche 1 bis 6, dadurch gekennzeichnet, dass die kurzzeitige Behandlung mit stark saurer, wässriger Lösung von Kaliumpermanganat wiederholt erfolgt, und die Wolle bzw. die Wollfasern nach jeder Behandlung jeweils mit einem Reduktionsmittel gereinigt wird bzw. werden, um entstandenen Braunstein zu entfernen.

8. Verfahren nach einem der Ansprüche 1 bis 7, dadurch gekennzeichnet, dass die Wolle oder die Wollfasern anschliessend an das Filzfrei-Ausrüsten einer Nachbehandlung mit einem Kunstharz oder Silikonelastomer unterzogen oder enzymatisch behandelt wird (werden).

9. Verfahren nach einem der Ansprüche 1 bis 8, dadurch gekennzeichnet, dass die Wolle resp. die Wollfasern in Form von Wollkammzügen zusammen mit einer Reaktionslösung, bestehend aus einer stark sauren, wässrigen Kaliumpermanganatlösung über eine Einzugseinrichtung in einen geschlossenen Durchlaufkanal mit Ein- und Austrittsöffnung eingeführt werden, zusammen durch den Kanal geführt resp. gefördert werden und nach der Austrittsöffnung wieder getrennt und abgezogen werden.

10. Verfahren nach Anspruch 9, dadurch gekennzeichnet, dass der Wollkammzug und die Reaktionslösung durch einen geschlossenen Kanal oder eine Rinne (13) geführt resp. gezogen werden, wobei die Rinne (13) resp. der Kanal aus einem feststehenden, halbkreisförmigen, kreisrund ausgebildeten, muldenartigen Behältnis (12) gebildet wird, mit einem in der Mulde angeordneten und frei drehbaren Rotationskörpern (41), dessen Radius (r) kleiner ist als der innere Radius (R) des muldenartigen Behältnisses (12) und dessen Breite (b) nahezu gleich der inneren Breite (B) des muldenartigen Behältnisses (12) ist, so dass zwischen der peripheren Oberfläche (45) des Rotationskörpers (41) und dem inneren Behältnisboden (10) ein in Längsrichtung halbkreisförmig ausgebildeter, geschlossener Kanal (13) oder eine Rinne mit rechteckigem Querschnitt gebildet wird, und wobei der frei drehbare Rotationskörper während des Hindurchführens resp. des Transportierens des Wollkammzuges zusammen mit der Reaktionslösung durch den geschlossenen Kanal (13) resp. die Rinne synchron mit der Transportgeschwindigkeit des Wollkammzuges rotiert.

11. Vorrichtung für die Durchführung des Verfahrens nach einem der Ansprüche 1 bis 10, zum kontinuierlichen Filzfrei-Ausrüsten von durch eine Reaktionseinrichtung geförderter Wolle mit einer Reaktionslösung, mit
- einer Einzugseinrichtung für das Einziehen des Gutes (1) und das Beschicken mit Reaktionslösung (5, 7),
- anschliessend an die Einzugseinrichtung (3) einer längsausgedehnten Durchlaufrinne (13) resp. einem Durchlaufkanal mit einer Ein- (11) und Austrittsöffnung (15) für das Hindurchführen der zu behandelnden Wolle (1) zusammen mit der Reaktionslösung (7),
- nachfolgend an die Austrittsöffnung (15) einer Abzugseinrichtung (19) für das Auffangen bzw. Abführen der Reaktionslösung,
- wobei die Durchlaufrinne (13) bzw. der Durchlaufkanal allseitig geschlossen ist, derart, dass die Seitenwandungen der Rinne (13) bzw. des Kanales entlang der ganzen Länge dicht im für die Förderung des Gutes (1) vorgesehenen Bereiches angeordnet sind, um eine die Rinne bzw. den Kanal ausfüllende Packungsdichte einstellen zu können, so dass die Reaktionslösung (5, 7) infolge des Transportes des textilen Gutes durch die Durchlaufrinne resp. den Durchlaufkanal gefördert wird, und dass mit Ausnahme der Durchlaufrinne bzw. des Durchlaufkanals die Einzugseinrichtung und die Abzugseinrichtung voneinander weitgehendst getrennt sind bzw. keine weitere direkte Verbindung dazwischen besteht, um ein Rückfliessen der verbrauchten Reaktionslösung zu verhindern,
dadurch gekennzeichnet, dass die Rinne (13) resp. der Kanal aus mindestens einem feststehenden, halbkreisförmigen, kreisrund ausgebildeten, muldenartigen Behältnis (12) gebildet wird mit einem in je der Mulde angeordneten und frei drehbaren Rotationskörper (41), dessen Radius (r) kleiner ist als der innere Radius (R) des muldenartigen Behältnisses (12) und dessen Breite (b) nahezu gleich der inneren Breite (B) des muldenartigen Behältnisses (12) ist, so dass zwischen der peripheren Oberfläche (45) des Rotationskörpers (41) und dem inneren Behältnisboden (10) ein in Längsrichtung halbkreisförmig ausgebildeter, im wesentlichen geschlossener Kanal (13) oder eine Rinne gebildet wird mit rechteckigem Querschnitt.

12. Vorrichtung nach Anspruch 11, dadurch gekennzeichnet, dass die Rinne (13) resp. der Kanal aus mindestens zwei oder mehr sich nachfolgenden, feststehenden, halbkreisförmigen, kreisrund ausgebildeten, muldenartigen Behältnissen (12a, 12b) gebildet wird mit je einem in jeder Mulde angeordneten und frei drehbaren Rotationskörper (41a, 41b), dessen Radius (r) kleiner ist als der innere Radius (R) je des muldenartigen Behältnisses (12a, 12b) und dessen Breite (b) nahezu gleich der inneren Breite (B) je des muldenartigen Behältnisses (12a, 12b) ist, so dass zwischen der peripheren Oberfläche des Rotationskörpers (41a, 41b) und dem inneren Behältnisboden je ein in Längsrichtung halbkreisförmig ausgebildeter, geschlossener Kanal (13a, 13b) oder eine Rinne gebildet wird mit rechteckigem Querschnitt.

13. Vorrichtung nach einem der Ansprüche 11 oder 12, dadurch gekennzeichnet, dass der Rotationskörper (41) in Transportrichtung der durch die Rinne (13) geförderten Wolle (1) angetrieben ist.

## Claims

1. Method of continuous felt-free finishing of wool or wool fibres on the basis of potassium permanganate in an acid environment, characterised in that the wool or wool fibres is (are) guided through a strongly acid aqueous reaction solution of potassium permanganate with a pH value of < 1 and thereby treated, wherein the treatment time is 5 to 20 seconds and the reaction solution which is used in the treatment and is carried along by the wool or wool fibres which is (are) to be treated or has (have) been treated is drawn off and continually replaced by unused reaction solution.

2. Method as claimed in Claim 1, characterised in that the aqueous reaction solution which is added to the wool or the wool fibres has a concentration of sulphuric acid in the solution in the range from 15 to 40 g concentrated industrial sulphuric acid (approximately 62%) per litre of solution as well as a concentration of 0.5 to 5 g potassium permanganate per litre of aqueous solution.

3. Method as claimed in one of Claims 1 or 2, characterised in that before treatment of the wool or the wool fibres 1.5 to 4.5 g of a polyphosphonic acid per litre of potassium permanganate solution are added to the strongly acid aqueous solution of potassium permanganate.

4. Method as claimed in one of Claims 1 to 3, characterised in that before the treatment of the wool or the wool fibres one part of the aqueous solution of potassium permanganate with a concentration of 5 g per litre of solution is admixed with 4.6 parts of an aqueous solution of 35 g concentrated or industrially concentrated sulphuric acid per litre of solution.

5. Method as claimed in one of Claims 1 to 4, characterised in that the felt-free finishing of the wool or the wool fibres with the strongly acid aqueous potassium permanganate solution takes place in a bath ratio in the range from 5 to 12 litres of solution per kg of wool or wool fibres.

6. Method as claimed in one of Claims 1 to 5, characterised in that the treatment takes place at room temperature or slightly raised temperature.

7. Method as claimed in one of Claims 1 to 6, characterised in that the brief treatment with strongly acid aqueous solution of potassium permanganate solution takes place repeatedly, and after each treatment the wool or the wool fibres is/are cleaned in each case with a reducing agent in order to remove manganese dioxide which has been produced.

8. Method as claimed in one of Claims 1 to 7, characterised in that following the felt-free finishing the wool or the wool fibres is (are) then subjected to an aftertreatment with a synthetic resin or silicone elastomer or enzymatically treated.

9. Method as claimed in one of Claims 1 to 8, characterised in that the wool or the wool fibres in the form of combed wool tops is (are) introduced together with a reaction solution consisting of a strongly acid aqueous potassium permanganate solution by way of a feed arrangement into a closed through-flow channel with an inlet and outlet opening, are guided or conveyed together through the channel and after the outlet opening are again separated and drawn off.

10. Method as claimed in Claim 9, characterised in that the combed wool top and the reaction solution are guided or drawn through a closed channel or a trough (13), wherein the trough (13) or channel is formed by a stationary semi-circular round basin-like container (12) with a rotating body (41) which is disposed in the basin and is freely¹ rotatable, the radius (r) thereof being smaller than the internal radius (R)of the basin-like container (12) and the width (b) being almost equal to the internal width (B) of the basin-like container (12), so that between the peripheral surface (45) of the rotating body (41) and the inner container base (10) there is formed a closed channel (13) or trough which is semi-circular in the longitudinal direction with a rectangular cross-section, and wherein during the passage or the transport of the combed wool top together with the reaction solution through the closed channel (13) or trough the freely rotatable rotating body rotates synchronously with the transport speed of the combed wool top.

11. Apparatus for carrying out the method as claimed in one of Claims 1 to 10, for continuous felt-free finishing of wool conveyed through a reactor with a reaction solution, with
- a feed arrangement for drawing in the material (1) and supplying it with reaction solution (5, 7),
- following the feed arrangement (3) an elongated through-flow trough (13) or through-flow channel with an inlet opening (11) and an outlet opening (15) for the wool (1) to be treated to pass through together with the reaction solution (7),
- following the outlet opening (15) an extraction arrangement (19) for collecting or drawing off the reaction solution,
- the through-flow trough (13) or through-flow channel being closed on all sides so that the side walls of the trough (13) or the channel are disposed close along the entire length in the region provided for conveying the material (1) in order to be able to set a packing density which fills the trough or the channel, so that due to the transport of the textile material the reaction solution (5, 7) is conveyed through the through-flow trough or the through-flow channel, and that with the exception of the through-flow trough or through-flow channel the feed arrangement and the extraction arrangement are thoroughly separated from one another, or there is no further direct communication between them, in order to prevent the used reaction solution from flowing back,
characterised in that the trough (13) or channel is formed by at least one stationary semi-circular round basin-like container (12) with a rotating body (41) which is disposed in the basin and is freely rotatable, the radius (r) thereof being smaller than the internal radius (R) of the basin-like container (12) and the width (b) being almost equal to the internal width (B) of the basin-like container (12), so that between the peripheral surface (45) of the rotating body (41) and the inner container base (10) there is formed a channel (13) or a trough which is semi-circular in the longitudinal direction with a rectangular cross-section.

12. Apparatus as claimed in Claim 11, characterised in that the trough (13) or the channel consists of at least two or more successive stationary semi-circular round basin-like containers (12a, 12b) with a rotating body (41a, 41b) which is disposed in each basin and is freely rotatable, the radius (r) thereof being smaller than the internal radius (R) of each of the basin-like containers (12a, 12b) and the width (b) being almost equal to the internal width (B) of each of the basin-like containers (12a, 12b), so that in each case between the peripheral surface of the rotating body (41a, 41b) and the inner container base (10) there is formed a closed channel (13a, 13b) or a trough which is semi-circular in the longitudinal direction with a rectangular cross-section.

13. Apparatus as claimed in one of Claims 11 or 12, characterised in that the rotating body (41) is driven in the direction of transport of the wool (1) conveyed through the trough (13).

## Revendications

1. Procédé pour apprêt infeutrable continu de la laine ou de fibres de laine à base de permanganate de potassium en milieu acide, caractérisé en ce que la laine ou les fibres de laine sont guidées à travers une solution de réaction aqueuse fortement acide de permanganate de potassium d'une valeur pH < 1 et sont ainsi traitées, la durée de traitement étant de 5 à 20 sec, et la solution de réaction usée lors du traitement entraînée par la laine ou les fibres de laine à traiter ou ayant été traitées est évacuée et remplacée continuellement par une solution de réaction non usée.

2. Procédé selon la revendication 1, caractérisé en ce que la solution de réaction aqueuse qui est ajoutée à la laine ou aux fibres de laine a une concentration d'acide sulfurique dans la solution au voisinage de 15 à 40 g d'acide sulfurique technique concentré (env. 62%) par litre de solution ainsi qu'une concentration de 0,5 à 5 g de permanganate de potassium par litre de solution aqueuse.

3. Procédé selon l'une des revendications 1 ou 2, caractérisé en ce qu'on mélange avec la solution aqueuse fortement acide de permanganate de potassium avant le traitement de la laine ou des fibres de laine 1,5 à 4,5 g d'un acide polyphosphorique par litre de solution de permanganate de potassium.

4. Procédé selon l'une des revendications 1 à 3, caractérisé en ce que, avant le traitement de la laine ou des fibres de laine, une partie de la solution aqueuse de permanganate de potassium d'une concentration de 5 g par litre de solution est mélangée avec 4,6 parties d'une solution aqueuse de 35 g d'acide sulfurique concentré et, respectivement techniquement concentré par litre de solution.

5. Procédé selon l'une des revendications 1 à 4, caractérisé en ce que l'apprêt infeutrable de la laine ou des fibres de laine a lieu au moyen de la solution de permanganate de potassium aqueuse fortement acide, en un rapport du bain au voisinage de 5 à 12 litres de solution par kg de laine ou de fibres de laine.

6. Procédé selon l'une des revendications 1 à 5, caractérisé en ce que le traitement a lieu à température ambiante ou à une température légèrement plus élevée.

7. Procédé selon l'une des revendications 1 à 6, caractérisé en ce que le traitement de courte durée avec la solution aqueuse fortement acide de permanganate de potassium a lieu de manière répétée, et que la laine et, respectivement les fibres de laine sont nettoyées après chaque traitement respectivement avec un réducteur pour éliminer le bioxyde de manganèse produit.

8. Procédé selon l'une des revendications 1 à 7, caractérisé en ce que la laine ou les fibres de laine, à la suite de l'apprêt infeutrable, sont soumises à un traitement subséquent par une résine synthétique ou un élastomère à silicone ou bien sont traitées de manière enzymatique.

9. Procédé selon l'une des revendications 1 à 8, caractérisé en ce que la laine et, respectivement les fibres de laine sont introduites sous forme de rubans de laine peignée conjointement avec une solution de réaction constituée d'une solution de permanganate de potassium aqueuse, fortement acide, par un dispositif de traction dans un canal de passage fermé ayant une ouverture d'entrée et une ouverture de sortie, sont guidées et, respectivement convoyées conjointement à travers le canal et, après l'ouverture de sortie, sont de nouveau séparées et retirées.

10. Procédé selon la revendication 9, caractérisé en ce que le ruban de laine peignée et la solution de réaction sont guidés et, respectivement tirés à travers un canal ou une goulotte (13) fermée, la goulotte (13) et, respectivement le canal étant constitués d'un récipient fixe en forme de creux (12) demi-circulaire rond, avec un corps de rotation (41) disposé dans le creux et pouvant tourner librement dont le rayon (r) est plus petit que le rayon intérieur (R) du récipient en forme de creux (12), et dont la largeur (b) est presque identique à la largeur intérieure (B) du récipient en forme de creux (12) de façon à former entre la surface périphérique (45) du corps de rotation (41) et le fond intérieur de récipient (10) un canal fermé (13) ou une goulotte réalisé dans la direction longitudinale en forme de demi-cercle et, d'une section transversale rectangulaire, et où le corps de rotation pouvant tourner librement, pendant le passage et, respectivement le transport du ruban de laine peignée conjointement avec la solution de réaction à travers le canal fermé (13) et, respectivement la goulotte tourne de manière synchronisée avec la vitesse de transport du ruban de laine peignée.

11. Dispositif pour la mise en oeuvre du procédé selon l'une des revendications 1 à 10, pour l'apprêt infeutrable de laine transportée à travers un dispositif de réaction avec une solution de réaction, avec
- un dispositif de traction pour faire rentrer la matière (1) et pour l'alimentation en solution de réaction (5, 7),
- à la suite du dispositif de traction (3), une goulotte de passage (13) s'étendant longitudinalement et, respectivement un canal de passage avec une ouverture d'entrée (11) et une ouverture de sortie (15) pour le passage de la laine à traiter (1) conjointement avec la solution de réaction (7),
- à la suite de l'ouverture de sortie (15) un dispositif d'évacuation (19) destiné à collecter et évacuer la solution de réaction,
- dans lequel la goulotte de passage (13) et, respectivement le canal de passage est fermé de tous côtés de façon que les parois latérales de la goulotte (13) et, respectivement du canal soient disposées sur toute la longueur étroitement dans la zone prévue pour le transport de la matière (1) pour pouvoir régler une densité de tassement remplissant la goulotte et, respectivement le canal de manière que la solution de réaction (5, 7) par suite du transport de la matière textile est transportée à travers la goulotte de passage et, respectivement le canal de passage, et à l'exception de la goulotte de passage et, respectivement du canal de passage, le dispositif de traction et le dispositif d'évacuation sont le plus possible éloignés l'un de l'autre et, respectivement il n'existe pas d'autre liaison directe entre ceux-ci pour empêcher un reflux de la solution de réaction usée,
caractérisé en ce que la goulotte (13) et, respectivement le canal est constitué d'au moins un récipient fixe (12) en forme de creux, demi-circulaire, rond, avec un corps de rotation (41) disposé dans le creux et pouvant tourner librement dont le rayon (r) est plus petit que le rayon intérieur (R) du récipient en forme de creux (12) et dont la largeur (b) est presque identique à la largeur intérieure (B) du récipient en forme de creux (12) de façon à former entre la surface périphérique (45) du corps de rotation (41) et le fond intérieur de récipient (10) un canal (13) ou une goulotte sensiblement fermée, réalisée en forme de demi-cercle dans la direction longitudinale, avec une section transversale rectangulaire.

12. Dispositif selon la revendication 11, caractérisé en ce que la goulotte (13) et, respectivement le canal est constitué de deux ou de plusieurs récipients successifs fixes (12a, 12b) en forme de creux, demi-circulaires, ronds, avec respectivement un corps de rotation (41a), (41b) disposé dans chaque creux et pouvant tourner librement dont le rayon (r) est plus petit que le rayon intérieur (R) de chaque récipient en forme de creux (12a, 12b) et dont la largeur (b) est presque identique à la largeur intérieure (B) de chaque récipient en forme de creux (12a, 12b) de façon à former entre la surface périphérique du corps de rotation (41a, 41b) et le fond intérieur de récipient respectivement un canal fermé (13a), (13b) ou une goulotte réalisée suivant une forme de demi-cercle dans la direction longitudinale, avec une section transversale rectangulaire.

13. Dispositif selon l'une des revendications 11 ou 12, caractérisé en ce que le corps de rotation (41) est entraîné dans la direction de transport de la laine (1) convoyée à travers la goulotte (13).
